# FASCICULE DE BREVET EUROPEEN

(11) **EP 0 290 423 B1**
(45) Date de publication et mention de la délivrance du brevet: **29.07.1992**
(21) Numéro de dépôt: 88870083.8
(22) Date de dépôt: 06.05.1988
(51) Int. Cl.: B22D 11/06

(54) **Dispositif de fabrication en continu d'une bande métallique mince**
Vorrichtung zur kontinuierlichen Herstellung eines dünnen Metallbands
Device for continuously manufacturing a thin metal strip

(30) Priorité: 08.05.1987 BE 8700525; 17.12.1987 BE 8701460
(43) Date de publication de la demande: 09.11.1988
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Wilmotte, Stéphan, B-4930 Chaudfontaine (BE); Hardy, Yves, B-4480 Oupeye (BE)
(74) Mandataire: Lacasse, Lucien Emile

(56) Documents cités:
- BE-A- 546 497
- US-A- 2 477 030
- US-A- 4 573 523
- PATENT ABSTRACTS OF JAPAN, vol. 10, no. 138 (M-480), 21 mai 1986; & JP-A-60 261654 (Ishikawajima) 24.12.1985

## Description

La présente invention concerne un dispositif pour la fabrication en continu d'une bande métallique mince selon le préambule de la revendication 1. Par bande métallique mince, il faut entendre, au sens de la présente invention, une bande de métal dont l'épaisseur ne dépasse pas environ 10 mm. Pour fixer les idées, il sera ici fait particulièrement référence à la fabrication d'une bande en acier. Il faut cependant considérer que cette application particulière n'a d'autre but que d'illustrer l'objet de la présente invention, et que le procédé est en fait applicable à tout autre métal.

Pour des raisons d'ordre essentiellement économique, on cherche actuellement à produire des bandes minces directement par coulée d'acier liquide entre deux supports refroidis de largeur appropriée, ce qui permettrait de supprimer, au moins en partie, le processus de laminage à chaud.

On connaît actuellement différentes techniques, notamment la coulée entre deux rouleaux et la coulée entre deux bandes, les rouleaux, respectivement les bandes, se déplaçant de façon à entraîner la bande métallique formée.

Dans ces techniques, la maîtrise de l'écoulement du métal et des échanges thermiques selon la largeur de la bande métallique présente des difficultés sérieuses qui conduisent à d'importantes variations transversales dans l'épaisseur et dans la microstructure de cette bande. En outre, les rives de la bande métallique sont irrégulières et fréquemment affectées de fissures, et elles doivent être rectifiées par une opération supplémentaire de cisaillage.

On connaît également un procédé de fabrication en continu d'une bande métallique mince par coulée de métal en fusion, ladite bande présentant une largeur constante et n'étant pas sujette aux inconvénients précités; ce procédé, qui a fait l'objet par exemple du brevet US No. 2,477,030 du 26.7.1949, du brevet belge No. 546.497 du 27.3.1956 et de la demande de brevet européen No. 85.308.004.2 (publication No. 0 182 531) du 4.11.1985; ces technologies assez particulières sont normalement mises en oeuvre dans des installations comportant un tronçon de coulée horizontale.

On connaît également, par le document JP-A-60 261654, un dispositif pour la fabrication d'une bande par découpage hélicoïdal d'un tube coulé par centrifugation. Ici aussi, le métal est coulé en direction horizontale et le dispositif comporte un tronçon rotatif unique, pourvu de moyens de refroidissement et solidaire d'un récipient de coulée également rotatif.

Le but de la présente invention est de proposer un dispositif particulier pour la mise en oeuvre du procédé de fabrication en continu d'une bande métallique mince à partir d'un métal en fusion, dans lequel on coule ledit métal par centrifugation en un tube présentant l'épaisseur désirée et en ce que l'on découpe ledit tube métallique suivant une ligne hélicoïdale, afin de former une bande continue.

Conformément à la présente invention, un dispositif pour la fabrication en continu d'une bande métallique mince à partir d'un métal en fusion, qui comporte un moule tubulaire pour former une couche de métal le long de la paroi du moule, avec des moyens de refroidissement dans lesquels on applique à ladite couche de métal un refroidissement provoquant la solidification complète dudit métal en un tube solide et avec un appareil de découpage dudit tube suivant une ligne hélicoïdale, est caractérisé en ce que ledit moule est monté en position verticale et en ce qu'il comporte au moins deux tronçons successifs dans lesquels on force le métal à s'écouler de haut en bas en une lame mince animée d'un mouvement de giration le long de la paroi intérieure dudit moule.

Dans le dispositif de l'invention, le métal en fusion traverse successivement un moule tubulaire dans lequel on le force à s'écouler de haut en bas en lame mince animée d'un mouvement de giration le long de la paroi intérieure dudit moule, et dans lequel on lui applique un refroidissement qui provoque une solidification partielle dudit métal, ensuite un élément comportant des moyens de refroidissement secondaire provoquant la solidification complète dudit métal en un tube solide, et enfin un appareil de découpage dudit tube suivant une ligne hélicoïdale inclinée d'un angle approprié à la largeur désirée de la bande métallique.

Selon une caractéristique particulière, au moins le second desdits tronçons peut tourner autour de son axe longitudinal.

En outre, le premier tronçon est avantageusement équipé de moyens pour distribuer le métal en fusion sur sa paroi intérieure ainsi que de moyens pour imprimer audit métal en fusion un mouvement de giration le long de ladite paroi intérieure.

Selon une modalité avantageuse de l'invention, ledit premier tronçon présente une section intérieure qui augmente dans le sens de la progression du métal en fusion à travers ledit premier tronçon.

Selon une variante particulière de cette modalité, la section intérieure dudit premier tronçon augmente de façon continue sur au moins une partie de la longueur de celui-ci; en particulier, cette augmentation continue de la section intérieure peut être régulière, de façon à donner à ce premier tronçon une forme tronconique sur la partie correspondante de la longueur de celui-ci.

Cette augmentation continue de la section intérieure peut cependant suivre une loi quelconque, par exemple une loi qui donne audit premier tronçon un profil intérieur parabolique.

Egalement selon la présente invention, ledit premier tronçon est réalisé en un matériau bon conducteur de la chaleur, en particulier en cuivre. De ce fait, le métal fondu peut subir un refroidissement contrôlé dans ce premier tronçon, de façon à se trouver dans un état pâteux, c'est-à-dire partiellement solidifié, à la sortie dudit premier tronçon. L'agitation énergique réalisée au cours du refroidissement assure une viscosité suffisamment faible du mélange pâteux.

Toujours selon la présente invention, les moyens pour distribuer le métal en fusion sur la paroi intérieure dudit premier tronçon comprennent une busette à bout fermé et présentant un ou plusieurs conduits latéraux de sortie du métal en fusion.

Bien qu'un seul conduit de sortie puisse assurer un débit suffisant de métal en fusion, il s'est cependant avéré avantageux de prévoir au moins deux conduits de sortie, uniformément répartis sur la périphérie de la busette afin d'assurer une distribution aussi régulière que possible du métal fondu dans ledit premier tronçon.

Eventuellement, lesdits conduits de sortie peuvent être orientés de façon à donner au métal en fusion qui en sort un mouvement présentant une composante tangentielle par rapport à la paroi intérieure dudit premier tronçon. Il est ainsi possible d'amorcer le mouvement de giration du métal en fusion dans loedit premier tronçon.

Cette composante tangentielle peut elle-même être inclinée par rapport à un plan horizontal, afin de limiter les effets dynamiques de l'impact du métal en fusion contre la paroi intérieure dudit premier tronçon.

Enfin, les moyens pour imprimer au métal en fusion un mouvement de giration le long de la paroi dudit premier tronçon peuvent être constitués par tout dispositif d'entraînement mécanique connu en soi.

Les moyens de refroidissement secondaire sont de préférence fixes et produisent une nappe d'eau qui s'écoule à grande vitesse le long du tube métallique en cours de solidification.

En aval desdits moyens de refroidissement secondaire est disposé un appareil de découpage dudit tube suivant une ligne hélicoïdale.

Cet appareil comprend des galets d'entraînement imprimant au tube métallique un mouvement combiné de progression axiale et de rotation, ainsi qu'au moins un outil de découpage orienté de façon à effectuer le découpage suivant la ligne hélicoïdale désirée.

D'autres particularités et avantages de la présente invention apparaîtront à la lecture de la description détaillée donnée ci-dessous à titre d'exemple et dans laquelle il est fait référence aux figures annexées.

La figure I représente schématiquement une coupe longitudinale à travers un dispositif conforme à l'invention pour la fabrication d'une bande métallique mince à partir d'acier en fusion. Le dispositif de l'invention est installé sous un récipient, non représenté, tel qu'une poche de coulée, équipé d'une busette de coulée 1. Ce dispositif se compose essentiellement d'un moule comprenant un premier tronçon H1 et un second tronçon H2, d'un système de refroidissement H3 et d'un appareil de découpage 9, 10.

Le premier tronçon H1 est constitué d'un élément tubulaire 3 pourvu d'un plateau répartiteur 2 qui assure la formation d'un film d'acier en fusion et son écoulement à la surface intérieure de cet élément tubulaire 3; il comporte également un inducteur destiné à imprimer à ce film d'acier un mouvement de rotation qui assure son bon contact avec la paroi ainsi que sa répartition uniforme le long de cette paroi. Dans la variante illustrée, l'inducteur 4 est disposé autour de l'élément tubulaire 3; il va de soi que cet inducteur 4 pourrait, sans sortir du cadre de l'invention, être disposé à l'intérieur de l'élément tubulaire 3 ou même en partie à l'extérieur et en partie à l'intérieur dudit élément.

Le second tronçon H2 du moule est constitué par une lingotière 6 en cuivre, refroidie à l'eau et animée d'un mouvement de rotation autour de son axe longitudinal. Cette lingotière est supportée par un dispositif 7 permettant sa rotation.

Le système de refroidissement H3 comprend des moyens pour former une nappe d'eau homogène s'écoulant à grande vitesse le long du tube d'acier coulé.

Enfin, l'appareil de découpage comporte des galets 9 imprimant au tube d'acier coulé un mouvement en spirale qui assure à la fois la rotation et la progression axiale du tube d'acier. Ces galets 9 sont suivis d'un outil de découpage, par exemple d'un disque de refendage 10, qui opère le découpage du tube d'acier suivant la ligne hélicoïdale désirée.

A cet appareil de découpage peut également être associé un conduit 13 d'injection d'un gaz neutre tel que l'argon, à l'intérieur du tube d'acier coulé.

Ce dispositif fonctionne de la façon suivante.

L'acier liquide s'écoulant de la busette 1 est dévié par le plateau répartiteur 2 de façon à former un film d'acier sur la paroi intérieure de l'élément tubulaire réfractaire 3. L'inducteur 4 imprime à ce film d'acier un mouvement giratoire à une vitesse prédéterminée. Le film d'acier pénètre dans la lingotière 6 qui tourne autour de son axe longitudinal et qui entretient ainsi le mouvement giratoire du film d'acier. Un lubrifiant est ajouté dans la lingotière en 5. Le refroidissement appliqué par la lingotière 6 provoque un début de solidification du film d'acier qui quitte dès lors la lingotière sous la forme d'un tube à l'état pâteux. Ce tube est refroidi énergiquement, dans le dispositif 8, par une nappe d'eau qui s'écoule à grande vitesse le long de sa surface extérieure. L'argon insufflé par le conduit 13 contribue également au refroidissement de la surface intérieure de ce tube. A la sortie du dispositif 8, le tube d'acier solidifié 11 est saisi par des galets 9 qui lui impriment un mouvement de rotation et de progression axiale, puis le tube est découpé par un disque 10 en une bande continue 12 de largeur B.

La largeur B de la bande 12 peut être modifiée en faisant simplement varier l'angle α d'inclinaison de l'hélice de découpage, c'est-à-dire l'orientation du disque 10 et des galets 9, ainsi que la vitesse de rotation du tube 11.

A titre d'exemple, on a coulé en continu un acier présentant une surchauffe initiale de 25°C, à raison de 20 t/h, en un tube de diamètre extérieur D = 150 mm et d'épaisseur E = 3 mm. La vitesse d'extraction du tube était de 0,5 m/s.

Suivant la valeur de l'angle α et de la vitesse N de rotation du tube 11, on a produit des bandes de largeur B différente, suivant le tableau ci-dessous :

Les bandes obtenues présentaient une structure de solidification très fine et des propriétés homogènes dans toute leur section. Leur largeur était constante, et leurs bords étaient réguliers et sans défauts.

Le procédé de l'invention offre une grande souplesse de conduite, en raison de la facilité avec laquelle il est possible de modifier la largeur et l'épaisseur des bandes métalliques produites. De plus, les bandes produites ne présentent pas de défauts de profil et de planéité, communs et difficiles à éviter dans les autres procédés.

La figure II illustre la réalisation particulière du dispositif de l'invention, dans laquelle le premier tronçon du moule présente une forme tronconique.

Cette figure montre une busette 1, équipant un récipient de coulée non représenté dont l'extrémité est introduite dans un premier tronçon H1 du moule de coulée. Ce premier tronçon H1 est constitué d'un élément tronconique 3 en cuivre, dont la section augmente en direction du second tronçon H2. L'élément tronconique 3 est équipé de moyens, connus en soi et non représentés, d'une part pour le faire tourner autour de son axe longitudinal et d'autre part pour assurer son refroidissement.

La busette 1 présente un bout fermé, et deux conduits de sortie latéraux 14, inclinés vers le bas en direction de la paroi intérieure de l'élément tronconique 3.

Le diamètre de la section de sortie de l'élément tronconique 3 est légèrement inférieur au diamètre de la section d'entrée du second tronçon H2 du moule de coulée.

Par ailleurs, le second tronçon H2 du moule de coulée et le système de refroidissement H3 sont conformes à ceux du dispositif représenté à la figure I et décrits ci-avant.

Cette modalité du dispositif de l'invention fonctionne de la façon suivante.
Le métal en fusion, en particulier l'acier, provenant du récipient de coulée non représenté, s'échappe de la busette 1 par les conduits latéraux 14. Il arrive en contact avec la paroi intérieure de l'élément tronconique 3 et, du fait de la rotation de ce dernier, il forme un film de métal uniforme 15 sur cette paroi intérieure.

L'inclinaison de la paroi intérieure tournante force le métal à progresser vers le bas, tandis que les moyens de refroidissement, non représentés, provoquent l'apparition d'une fraction solidifiée qui confère au métal un état pâteux.

Le métal pâteux pénètre alors dans le second tronçon H2 du moule, puis dans le système de refroidissement H3, comme cela a été décrit dans le document cité dans l'introduction.

A titre d'exemple de mise en oeuvre de ce dispositif, on a utilisé un tronçon tronconique H1 ayant une longueur de 0,35 m, une section de sortie de 0,15 m de diamètre et un angle d'ouverture de 30°. On a coulé un acier présentant une surchauffe initiale de 25 °C, avec un débit de 20 t/h; l'élément tronconique tournait à une vitesse de 1100 tr/min. Dans ces conditions, la vitesse du film d'acier à la sortie de l'élément tronconique était de 10 m/s et la fraction solide dans l'acier y atteignait 30 %.

Il va de soi que l'invention n'est pas limitée à la réalisation qui vient d'être décrite et illustrée. Diverses modifications peuvent y être apportées, en particulier dans le profil intérieur du premier tronçon du moule de coulée, sans quitter le cadre défini par les revendications qui suivent.

## Revendications

1. Dispositif pour la fabrication en continu d'une bande métallique mince à partir d'un métal en fusion, qui comporte un moule tubulaire pour former une couche de métal le long de la paroi du moule, avec des moyens de refroidissement dans lesquels on applique à ladite couche de métal un refroidissement provoquant la solidification complète dudit métal en un tube solide et avec un appareil de découpage dudit tube suivant une ligne hélicoïdale, caractérisé en ce que ledit moule est monté en position verticale et en ce qu'il comporte au moins deux tronçons successifs (H1; H2; H3) dans lesquels on force le métal à s'écouler de haut en bas en une lame mince (15) animée d'un mouvement de giration le long de la paroi intérieure dudit moule.

2. Dispositif suivant la revendication 1, caractérisé en ce que le premier desdits tronçons comprend des moyens (2) pour distribuer le métal en fusion sur la paroi intérieure dudit moule.

3. Dispositif suivant la revendication 2, caractérisé en ce que lesdits moyens pour distribuer le métal en fusion sur la paroi intérieure dudit moule comprennent une busette à bout fermé (14) et présentant un ou plusieurs conduits latéraux de sortie du métal en fusion.

4. Dispositif suivant l'une ou l'autre des revendications 1 à 3, caractérisé en ce qu'au moins le second (H2) desdits tronçons peut tourner autour de son axe longitudinal.

5. Dispositif suivant la revendication 4, caractérisé en ce que le premier desdits tronçons comprend des moyens (4) pour imprimer au métal en fusion un mouvement de giration le long de sa paroi intérieure.

6. Dispositif suivant l'une ou l'autre des revendications 1 à 5, caractérisé en ce qu'au moins un desdits tronçons dudit moule est pourvu de moyens de refroidissement (6) pour provoquer une solidification partielle dudit métal.

7. Dispositif suivant l'une ou l'autre des revendications 1 à 6, caractérisé en ce que le premier desdits tronçons présente une section intérieure qui augmente dans le sens de la progression du métal à travers ledit premier tronçon.

8. Dispositif suivant la revendication 7, caractérisé en ce que ladite section intérieure augmente suivant une loi qui donne audit premier tronçon un profil intérieur parabolique, sur la partie correspondante de la longueur de celui-ci.

9. Dispositif suivant l'une ou l'autre des revendications 1 à 8, caractérisé en ce que ledit appareil de découpage comprend des galets d'entraînement (9) dudit tube métallique en rotation et en progression axiale ainsi qu'au moins un outil de découpage (10) orienté de façon à effectuer ledit découpage suivant la ligne hélicoïdale désirée.

10. Dispositif suivant l'une ou l'autre des revendications 1 à 9, caractérisé en ce qu'il comprend des moyens (13) pour introduire un gaz protecteur à l'intérieur dudit tube métallique solidifié.

## Patentansprüche

1. Einrichtung zur kontinuierlichen Herstellung eines dünnen Metallstreifens aus einem geschmolzenen Metall, die eine rohrförmige Form zur Bildung einer Metallschicht an der Formwand entlang umfaßt, mit Kühlungsmitteln, in denen jene Metallschicht einer Kühlung unterzogen wird, durch die jenes Metall völlig zu einem festen Rohr erstarrt, und mit einem Apparat, mit dem jenes Rohr entlang einer schraubenförmigen Linie geschnitten werden kann, dadurch gekennzeichnet, daß jene Form in vertikaler Lage montiert ist und daß sie mindestens zwei aufeinanderfolgende Abschnitte (H1; H2; H3) umfaßt, in denen das Metall dazu gezwungen wird, als dünnes Blatt (15) unter einer kreisenden Bewegung an der Wand entlang im Innern der Form nach unten zu strömen.

2. Einrichtung nach Anspruch 1, dadurch gekennzeichnet, daß der erste jener Abschnitte Mittel (2) zur Verteilung des geschmolzenen Metalls über die Innenwand jener Form umfaßt.

3. Einrichtung nach Anspruch 2, dadurch gekennzeichnet, daß jene Mittel zur Verteilung des geschmolzenen Metalls über die Innenwand jener Form eine Düse mit geschlossenem Ende (14) umfassen, die einen oder mehrere seitliche Auslaßkanäle für das geschmolzene Metall aufweist.

4. Einrichtung nach einem der Ansprüche 1 bis 3, dadurch gekennzeichnet, daß mindestens der zweite (H1) jener Abschnitte sich an seine Längsachse drehen kann.

5. Einrichtung nach Anspruch 4, dadurch gekennzeichnet, daß der erste jener Abschnitte Mittel (4) umfaßt, mit denen dem geschmolzenen Metall eine kreisende Bewegung an dessen Innenwand entlang verliehen wird.

6. Einrichtung nach einem der Ansprüche 1 bis 5, dadurch gekennzeichnet, daß mindestens einer jener Abschnitte jener Form mit Kühlungsmitteln (6) ausgestattet ist, damit jenes Metall teilweise erstarrt.

7. Einrichtung nach einem der Ansprüche 1 bis 6, dadurch gekennzeichnet, daß der erste jener Abschnitte einen inneren Querschnitt aufweist, der sich in Fortbewegungsrichtung des Metalls durch jenen ersten Abschnitt vergrößert.

8. Einrichtung nach Anspruch 7, dadurch gekennzeichnet, daß sich jener innere Querschnitt gemäß einer Gesetzmäßigkeit vergrößert, die jenem ersten Abschnitt über einen entsprechenden Teil seiner Länge ein parabolisches Innenprofil verleiht.

9. Einrichtung nach einem der Ansprüche 1 bis 8, dadurch gekennzeichnet, daß jener Schneideapparat Mitnahmerollen (9), die jenes Metallrohr in Drehung versetzen und in Axialrichtung fortbewegen, sowie mindestens ein Schneidwerkzeug (10) umfaßt, das so ausgerichtet ist, daß es jenen Schnitt entlang der gewünschten schraubenförmigen Linie ausführt.

10. Einrichtung nach einem der Ansprüche 1 bis 9, dadurch gekennzeichnet, daß sie Mittel (13) zur Einführung eines Schutzgases in das Innere jenes erstarrten Metallrohres umfaßt.

## Claims

1. Device for the continuous manufacture of a thin metal strip from a molten metal, which comprises a tubular mould for forming a layer of metal along the wall of the mould, with cooling means in which a cooling causing the complete solidification of the said metal into a solid tube is applied to the said layer of metal and with an apparatus for cutting the said tube along a helical line, characterised in that the said mould is mounted in a vertical position and in that it comprises at least two successive sections (H1; H2; H3) in which the metal is forced to flow downwards in a thin sheet (15)driven into a gyration movement along the inner wall of the said mould.

2. Device according to Claim 1, characterised in that the first of the said sections comprises means (2) for distributing the molten metal over the inner wall of the said mould.

3. Device according to Claim 2, characterised in that the said means for distributing the molten metal over the inner wall of the said mould comprise a nozzle with a closed end (14) having one or more lateral outlet channels for the molten metal.

4. Device according to any one of Claims 1 to 3, characterised in that at least the second (H2) of the said sections can rotate about its longitudinal axis.

5. Device according to Claim 4, characterised in that the first of the said sections comprise means (4) for imparting to the molten metal a gyration movement along its inner wall.

6. Device according to any one of Claims 1 to 5, characterised in that at least one of the said sections of the said mould is provided with cooling means (6) for causing a partial solidification of the said metal.

7. Device according to any one of Claims 1 to 6, characterised in that the first of the said sections has an internal cross-section which increases in the direction of the progression of the metal through the said first section.

8. Device according to Claim 7, characterised in that the said internal cross-section increases according to a law which gives the said first section a parabolic inner profile over the corresponding part of the length of the latter.

9. Device according to any one of Claims 1 to 8, characterised in that the said cutting apparatus comprises rollers (9) for driving the said metal tube in terms of rotation and in terms of axial progression, as well as at least one cutting tool (10) oriented so as to carry out the said cutting along the desired helical line.

10. Device according to any one of Claims 1 to 9, characterised in that it comprises means (13) for introducing an inert gas inside the said solidified metal tube.
